# EUROPÄISCHE PATENTSCHRIFT

(11) **EP 2 991 781 B1**
(45) Veröffentlichungstag und Bekanntmachung des Hinweises auf die Patenterteilung: **12.04.2017**
(21) Anmeldenummer: 14809353.7
(22) Anmeldetag: 03.12.2014
(51) Int. Cl.: B21B 27/03

(54) **VERFAHREN UND VORRICHTUNG ZUR HERSTELLUNG EINES MAGNESIUMBLECHS**
METHOD AND DEVICE FOR PRODUCING A MAGNESIUM SHEET
PROCÉDÉ ET DISPOSITIF DE FABRICATION D'UNE TÔLE EN MAGNÉSIUM

(30) Priorität: 12.12.2013 EP 13196798
(43) Veröffentlichungstag der Anmeldung: 09.03.2016
(73) Patentinhaber: Helmholtz-Zentrum Geesthacht Zentrum für Material- und Küstenforschung GmbH, 21502 Geesthacht (DE)
(72) Erfinder: KURZ, Gerrit, 21039 Hamburg (DE); LETZIG, Dietmar, 21365 Adendorf (DE); STAHL, Werner, 57223 Kreuztal (DE)
(74) Vertreter: Uexküll & Stolberg
(86) Internationale Anmeldenummer: PCT/EP2014/076402
(87) Internationale Veröffentlichungsnummer: WO 2015/086398

(56) Entgegenhaltungen:
- EP-A1- 2 478 974
- DE-A1- 3 525 950
- JP-A- H02 261 922

## Beschreibung

Die vorliegende Patentanmeldung betrifft ein Verfahren und eine Vorrichtung zur Herstellung eines Magnesiumblechs aus einem Magnesiumband in einer Walzeinrichtung.

Der Herstellung von Magnesiumblech kommt aufgrund der sich entwickelnden Nachfrage eine zunehmende Bedeutung zu. Insbesondere hat sich gezeigt, dass sich Magnesiumblech für die Herstellung von Fahrzeugkarosserien eignet, wobei das Magnesiumblech bei Festigkeitseigenschaften, die mit denen von Aluminiumblech vergleichbar sind, ein geringeres Gewicht aufweist.

Die Herstellung von Magnesiumblech ist jedoch im Vergleich zur Herstellung von Stahl- oder Aluminiumblech vergleichsweise aufwendig, da Magnesium durch seine hexagonale Gitterstruktur bei den üblicherweise beim Kaltwalzen vorliegenden Verarbeitungstemperaturen schlecht verformbar ist. Zur erfolgreichen Herstellung von Magnesiumblech ist daher die Einhaltung eines definierten Temperaturbereichs notwendig, der etwa zwischen 230°C und 450°C liegt.

Walzeinrichtungen zur Herstellung eines Magnesiumbands sind im Stand der Technik bekannt. Beispielsweise offenbart die EP 2 478 974 A1 eine Fertigwalzeinrichtung zur Herstellung eines dünnen Magnesiumbands, die ein Walzgerüst zur Aufnahme von zwei einen Arbeitsspalt definierenden Arbeitswalzen mit einer Heizeinrichtung sowie einen Vorwärmofen zur Erwärmung des Magnesiumbands umfasst. Des Weiteren offenbart die EP 2 478 974 A1 ein Verfahren zur Herstellung eines dünnen Magnesiumbands in einer derartigen Fertigwalzeinrichtung.

Die Oberbegriffe von Anspruch 1 und 10 basieren auf der EP 2 478 974 A1. Aus der DE 10 2006 036 224 A1 ist eine Fertigwalzeinrichtung zur Herstellung eines Magnesiumbands bekannt, bei deren Betrieb verschiedene Maßnahmen genutzt werden, um ein erhöhtes Temperaturniveau des Magnesiumbands nach Eintritt in die Fertigwalzeinrichtung aufrechtzuerhalten. So sind etwa an den Haspeleinrichtungen der Fertigwalzeinrichtung, die im Reversierbetrieb betrieben wird, Wickelhülsen vorgesehen, die eine äußere Einhausung von Haspeldornen bilden, so dass auf dem Haspeldorn angeordnetes Magnesiumband durch die Wickelhülse abgedeckt wird, um einen Temperaturverlust in der Haspeleinrichtung gering zu haltern. Weiterhin ist auf der Auslaufseite des Walzgerüstes ein Durchlaufofen angeordnet, der das Magnesiumblech während des Betriebs erhitzt. Durch die auftretenden Wärmeverluste beim Betrieb der Walze ist eine Erwärmung über die Walztemperatur notwendig, was das Walzgut negativ beeinflusst.

Die DE 10 2004 023 885 A1 offenbart ein Verfahren zum flexiblen Walzen von Magnesium- oder Aluminiumband oder -platine, bei dem das Band- oder die Platinenmaterial in Längsrichtung des Walzvorgangs über die gesamte Länge von einer Ausgangsdicke auf eine über der Länge veränderliche Enddicke ausgewalzt wird. Bei Verwendung von Magnesium als Band- oder-Platinenmaterial wird es zum Warmwalzen auf eine Temperatur zwischen 180°C und 280°C erwärmt.

Bei den bekannten Fertigwalzeinrichtungen erzeugen die zusätzlichen Heizeinrichtungen einen erhöhten Installation- und Betriebsaufwand für die Fertigwalzeinrichtung, was auch insbesondere den Energiebedarf zum Betrieb der Fertigwalzeinrichtung betrifft.

Der vorliegenden Erfindung liegt daher die Aufgabe zu Grunde ein Verfahren und eine Vorrichtung zum Umformer eines Magnesiumbands zur Verfügung zu stellen, das die vorstehenden Nachteile reduziert und eine effektivere Wärmeführung des Magnesiumbands ermöglicht wird.

Gelöst werden diese Aufgaben durch ein Verfahren mit den Merkmalen gemäß Patentanspruch 1 und eine Walzvorrichtung mit den Merkmalen gemäß Patentanspruch 10.

Bei dem erfindungsgemäßen Walzverfahren wird ein Magnesiumband nach Vorwärmen durch mindestens einen von mindestens einem Paar von gegenläufigen Arbeitswalzen, die einen Walzengrundkörper umfassen, gebildeten Walzspalt geführt, wobei mindestens eine der beiden gegenläufigen Arbeitswalzen mindestens eine den Walzengrundkörper umgebende wärmeisolierende Ummantelung umfasst.

Die wärmeisolierende Ummantelung kann ein- oder mehrschichtig sein. Die wärmeisolierende Eigenschaft der Ummantelung kann durch die Wahl des Ummantelungsmaterials und/oder durch strukturierte, die Berührungsflächen reduzierende Oberflächen zwischen der Ummantelung und dem Walzengrundkörper erzeugt werden.

Es ist bevorzugt, dass die wärmeisolierende Ummantelung aus einem keramischen Material besteht. Beispielsweise kann das keramische Material der Ummantelung aus Siliciumnitrid (Si₃N₄), Bornitrid (BN), Borcarbid (B₄C), Calciumhexaborid (CaB₆), Siliciumcarbid (SiC), Titanborid (TiB₂), Zinkborid (ZnB₂) oder Mischkeramiken derselben bestehen. Dieses Material zeichnet sich neben einer guten Wärmeisolierung durch große mechanische Festigkeit, Hochtemperaturbeständigkeit und eine geringe Adhäsionsneigung gegenüber metallischen Werkstoffen aus. Andere keramische Materialien mit ähnlichen Eigenschaften sind aber ebenfalls geeignet. Ferner sind keramische Materialien für die Ummantelung vorteilhaft, weil mit ihrem Gebrauch gegebenenfalls auf ein Schmiermittel verzichtet werden kann.
Gemäß einer weiteren Ausführungsform der Erfindung weist mindestens eine Arbeitswalze, vorzugsweise beide Arbeitswalzen, zusätzlich eine wärmespeichernde Ummantelung auf. Es ist bevorzugt, dass die wärmespeichernde Ummantelung die wärmeisolierende Ummantelung umgibt.

Das erfindungsgemäße Verfahren wird vorzugsweise so durchgeführt, dass bei den ersten Stichen eines Stichplans eine geringere Walzgeschwindigkeit gewählt wird, als im weiteren Walzverlauf eines Stichplans, und die Walzgeschwindigkeit im weiteren Walzverlauf eines Stichplans erhöht wird. Die vergleichsweise langsamere Geschwindigkeit bei den ersten Stichen eines Stichplans läßt die im Magnesiumband gespeicherte Wärme in die kühlere Ummantelung der Walze abfließen. Die wärmeisolierende und gegebenenfalls zusätzlich vorhandene wärmespeichernde Ummantelung verhindert den Wärmefluss in den Grundkörper der Walze, sodass sich die Ummantelung der Walze in kurzer Zeit auf die gewünschte Arbeitstemperatur aufheizt. Dadurch, dass ein Wärmeflusses von der Ummantelung in den Grundkörper der Walze verhindert wird, wird die Wärme zudem effektiv in der Ummantelung gespeichert. Auf diese Weise kann die Ummantelung der Walze schon allein durch den Wärmefluss von dem vorgeheizten Magnesiumband in die Ummantelung der Walze auf die erforderliche Arbeitstemperatur aufgeheizt werden. Ein zusätzliches Beheizen der Walze durch externe oder in der Walze angebrachte Heizaggregate ist dazu nicht mehr erforderlich. Im weiteren Walzverlauf des Stichplans gibt die so erwärmte Ummantelung bei zunehmender Abkühlung des Metallbands wieder Wärme an das Metallband ab. Die mit steigender Walzgeschwindigkeit steigende Umformungswärme sorgt für zusätzliche Erwärmung des Metallbands. Dies führt dazu, dass das Walzgut schon beim zweiten Stichplan kaum noch zusätzlich beheizt werden muss, selbst wenn auf ein zusätzliches Aufheizen der Walze durch externe oder in der Walze angebrachte Heizaggregate verzichtet wird. Erfindungsgemäß wird also keine der Arbeitswalzen durch externe oder in den Walzen angebrachte Heizaggregate beheizt. Heizeinrichtungen zum Aufheizen der Walze werden also vollständig durch die wärmeisolierende und gegebenenfalls zusätzlich vorhandene wärmespeichernde Ummantelung ersetzt.

Wenn eine wärmespeichernde Ummantelung die wärmeisolierende Ummantelung umgibt wird dieser Effekt zusätzlich verstärkt. Es ist eine geringere Vorheizung des Magnesiumbands erforderlich.

Das Verfahren kann in einem herkömmlichen Reversierwalzwerk durchgeführt werden. Ebenfalls ist dort, wo temperiertes Band die Herstellungskomponenten berührt, eine wärmeisolierende Ummantelung vorteilhaft. Alternativ kann es auch in einer mehrgerüstigen Tandemstraße eingesetzt werden, wie z.B. die in der EP 1 129 796 A2, Fig. 1 dargestellt wird und auf die hier Bezug genommen wird. Der Einsatz des erfindungsgemäßen Verfahrens in einer Tandemstraße hat den Vorteil einer noch besseren Energieausnutzung und vermindert durch eine direkte Walzbandzuführung weitere Wärmeverluste an Umlenkrollen und Treibeinrichtungen.

Das erfindungsgemäße Verfahren und die erfindungemäße Walzvorrichtung können vorteilhaft auch in einem Verfahren zum flexiblen Walzen verwendet werden, bei dem das Bandmaterial in Längsrichtung des Walzvorgangs über die gesamte Länge von einer Ausgangsdicke auf eine über der Länge veränderliche Enddicke ausgewalzt wird.

Im Folgenden werden bevorzugte Ausführungsformen der Erfindung unter Bezugnahme auf die folgenden Figuren näher erläutert, wobei:
**Fig. 1** die Ein- und Auslaufdicke [mm] eines erfindungsgemäßen Stichplans darstellt,
**Fig. 2** die Bandlängenzunahme [m] eines erfindungsgemäßen Stichplans darstellt,
**Fig. 3** die Walzgeschwindigkeiten [m/min] eines erfindungsgemäßen Stichplans darstellt,
**Fig. 4** die logarithmische Einzel- und Gesamtumformung [phi] eines erfindungsgemäßen Stichplans darstellt,
**Fig. 5** die Umformgeschwindigkeit/Stich [Phi/s] eines erfindungsgemäßen Stichplans darstellt und
**Fig. 6** die Bandtemperatur [°C] inkl. Speicherwärme- (schwarz) und Umformwärmeanteil (dunkelgrau) eines erfindungsgemäßen Stichplans darstellt.

Wie aus den Figuren ersichtlich ist, nimmt der Rückfluss der Speicherwärme und die Zunahme der Umformwärme bei Verwendung einer wärmeisolierenden und wärmespeichernden Ummantelung der Walze kontinuierlich zu, was dazu führt, dass das Walzgut aus Magnesium schon beim zweiten Walzstich keine zusätzliche Erwärmung der Walzen erfordert.

## Patentansprüche

1. Verfahren zur Herstellung eines Magnesiumblechs aus einem Magnesiumband in einer Walzeinrichtung, bei dem nach Vorwärmung ein Magnesiumband durch mindestens einen von mindestens einem Paar von gegenläufigen Arbeitswalzen, die einen Walzengrundkörper umfassen, gebildeten Walzspalt geführt wird, **dadurch gekennzeichnet, dass** mindestens eine der beiden gegenläufigen Arbeitswalzen mindestens eine den Walzengrundkörper umgebende wärmeisolierende Ummantelung umfasst und keine der Arbeitswalzen durch externe oder in den Walzen angebrachte Heizaggregate beheizt wird.

2. Verfahren nach Anspruch 1, **dadurch gekennzeichnet, dass** beide gegenläufigen Arbeitswalzen mindestens eine wärmeisolierende Ummantelung umfassen.

3. Verfahren nach einem der vorgehenden Ansprüche, **dadurch gekennzeichnet, dass** die wärmeisolierende Ummantelung aus einem keramischen Material besteht.

4. Verfahren nach einem der vorgehenden Ansprüche, **dadurch gekennzeichnet, dass** mindestens eine Arbeitswalze zusätzlich eine wärmespeichernde Ummantelung aufweist.

5. Verfahren nach Anspruch 4, **dadurch gekennzeichnet, dass** beide gegenläufige Arbeitswalzen zusätzlich eine wärmespeichernde Ummantelung aufweisen.

6. Verfahren nach einem der Ansprüche 4 oder 5, **dadurch gekennzeichnet, dass** die wärmespeichernde Ummantelung die wärmeisolierende Ummantelung umgibt.

7. Verfahren nach einem der vorgehenden Ansprüche, **dadurch gekennzeichnet, dass** die zwei gegenläufigen Arbeitswalzen in einem Reversierwalzwerk zwischen zwei Haspeleinrichtungen angeordnet sind, die das Walzgut reversibel aufhaspeln und abhaspeln können.

8. Verfahren nach einem der Ansprüche 1 bis 6, **dadurch gekennzeichnet, dass** die mindestens zwei gegenläufigen Arbeitswalzen in einer Walzstrasse mit einer Reihe hintereinandergeschalteter Arbeitswalzenpaare angeordnet sind.

9. Verfahren nach einem der vorgehenden Ansprüche, **dadurch gekennzeichnet, dass** bei den ersten Stichen eines Stichplans eine geringere Walzgeschwindigkeit gewählt wird, als im weiteren Walzverlauf eines Stichplans, und die Walzgeschwindigkeit im weiteren Walzverlauf eines Stichplans erhöht wird.

10. Walzvorrichtung zur Herstellung eines Magnesiumblechs aus einem Magnesiumband, umfassend mindesten ein Paar gegenläufiger Arbeitswalzen, die einen Walzengrundkörper umfassen und einen Walzspalt bilden, durch die das Magnesiumband geführt werden kann, **dadurch gekennzeichnet, dass** mindestens eine der beiden gegenläufigen Arbeitswalzen mindestens eine den Walzengrundkörper umgebende wärmeisolierende Ummantelung umfasst und keine externen oder in den Walzen angebrachte Heizaggregate zum Beheizen der Arbeitswalzen vorhanden sind.

11. Walzvorrichtung nach Anspruch 10, **dadurch gekennzeichnet, dass** beide gegenläufigen Arbeitswalzen mindestens eine wärmeisolierende Ummantelung umfassen.

12. Walzvorrichtung nach einem der Ansprüche 10 oder 11, **dadurch gekennzeichnet, dass** die wärmeisolierende Ummantelung aus einem keramischen Material besteht.

13. Walzvorrichtung nach einem der Ansprüche 10 bis 12, **dadurch gekennzeichnet, dass** mindestens eine Arbeitswalze zusätzlich eine wärmespeichernde Ummantelung aufweist.

14. Walzvorrichtung nach Anspruch 13, **dadurch gekennzeichnet, dass** beide gegenläufige Arbeitswalzen zusätzlich eine wärmespeichernde Ummantelung aufweisen.

15. Walzvorrichtung nach einem der Ansprüche 13 oder 14, **dadurch gekennzeichnet, dass** die wärmespeichernde Ummantelung die wärmeisolierende Ummantelung umgibt.

16. Walzstrasse mit einer Reihe hintereinandergeschalteter Arbeitswalzenpaare, **dadurch gekennzeichnet, dass** mindestens ein Arbeitswalzenpaar eine Walzvorrichtung gemäß einem der Ansprüche 10 bis 15 umfasst.

17. Walzstrasse mit einer Reihe hintereinandergeschalteter Arbeitswalzenpaare, **dadurch gekennzeichnet, dass** alle Arbeitswalzenpaare eine Walzvorrichtung gemäß einem der Ansprüche 10 bis 15 umfassen.

## Claims

1. Process for producing a magnesium sheet from a magnesium strip in a rolling device, in which process a magnesium strip, after preheating, is guided through at least one roll nip formed by at least one pair of counter-rotating working rollers, which comprise a main roller body, **characterized in that** at least one of the two counter-rotating working rollers comprises at least one heat-insulating sheath surrounding the main roller body, and none of the working rollers is heated by external heating elements or heating elements fitted in the rollers.

2. Process according to Claim 1, **characterized in that** both counter-rotating working rollers comprise at least one heat-insulating sheath.

3. Process according to either of the preceding claims, **characterized in that** the heat-insulating sheath consists of a ceramic material.

4. Process according to one of the preceding claims, **characterized in that** at least one working roller additionally has a heat-storing sheath.

5. Process according to Claim 4, **characterized in that** both counter-rotating working rollers additionally have a heat-storing sheath.

6. Process according to either of Claims 4 and 5, **characterized in that** the heat-storing sheath surrounds the heat-insulating sheath.

7. Process according to one of the preceding claims, **characterized in that** the two counter-rotating working rollers are arranged in a reversing rolling mill between two coiling devices, which can reversibly coil and uncoil the rolling stock.

8. Process according to one of Claims 1 to 6, **characterized in that** the at least two counter-rotating working rollers are arranged in a rolling mill train having a series of pairs of working rollers arranged in succession.

9. Process according to one of the preceding claims, **characterized in that** a lower rolling speed is selected in the first passes of a pass sequence than during the further course of rolling in a pass sequence, and the rolling speed is increased during the further course of rolling in a pass sequence.

10. Rolling apparatus for producing a magnesium sheet from a magnesium strip, said rolling apparatus comprising at least one pair of counter-rotating working rollers, which comprise a main roller body and form a roll nip through which the magnesium strip can be guided, **characterized in that** at least one of the two counter-rotating working rollers comprises at least one heat-insulating sheath surrounding the main roller body, and there are no external heating elements or heating elements fitted in the rollers for heating the working rollers.

11. Rolling apparatus according to Claim 10, **characterized in that** both counter-rotating working rollers comprise at least one heat-insulating sheath.

12. Rolling apparatus according to either of Claims 10 and 11, **characterized in that** the heat-insulating sheath consists of a ceramic material.

13. Rolling apparatus according to one of Claims 10 to 12, **characterized in that** at least one working roller additionally has a heat-storing sheath.

14. Rolling apparatus according to Claim 13, **characterized in that** both counter-rotating working rollers additionally have a heat-storing sheath.

15. Rolling apparatus according to either of Claims 13 and 14, **characterized in that** the heat-storing sheath surrounds the heat-insulating sheath.

16. Rolling mill train having a series of pairs of working rollers arranged in succession, **characterized in that** at least one pair of working rollers comprises a rolling apparatus according to one of Claims 10 to 15.

17. Rolling mill train having a series of pairs of working rollers arranged in succession, **characterized in that** all pairs of working rollers comprise a rolling apparatus according to one of Claims 10 to 15.

## Revendications

1. Procédé pour fabriquer une tôle de magnésium à partir d'un feuillard de magnésium dans un dispositif de laminage, procédé dans lequel un feuillard de magnésium, après un préchauffage, est guidé via au moins un interstice de pincement formé par au moins une paire de cylindres de travail contrarotatifs, qui composent un corps principal de laminage, **caractérisé en ce qu'**au moins un des deux cylindres de travail contrarotatifs comprend au moins une gaine d'isolation thermique entourant le corps principal de laminage, et aucun des cylindres de travail n'est chauffé par des éléments chauffants extérieurs ni par des éléments chauffants installés dans les cylindres.

2. Procédé selon la revendication 1, **caractérisé en ce que** les deux cylindres de travail contrarotatifs comprennent au moins une gaine d'isolation thermique.

3. Procédé selon l'une ou l'autre des revendications précédentes, **caractérisé en ce que** la gaine d'isolation thermique est en matière céramique.

4. Procédé selon l'une quelconque des revendications précédentes, **caractérisé en ce qu'**au moins un cylindre de travail a en outre une gaine emmagasinant de la chaleur.

5. Procédé selon la revendication 4, **caractérisé en ce que** les deux cylindres de travail contrarotatifs ont en outre une gaine emmagasinant de la chaleur.

6. Procédé selon l'une ou l'autre des revendications 4 et 5, **caractérisé en ce que** la gaine emmagasinant de la chaleur entoure la gaine d'isolation thermique.

7. Procédé selon l'une quelconque des revendications précédentes, **caractérisé en ce que** les deux cylindres de travail contrarotatifs sont installés dans un laminoir réversible entre deux dispositifs de laminage, lesquels peuvent enrouler et dérouler d'une manière réversible la matière première à laminer.

8. Procédé selon l'une quelconque des revendications 1 à 6, caractérisé en ce les au moins deux cylindres de travail contrarotatifs sont installés dans un train de laminage ayant une série de paires de cylindres de travail disposées les unes après les autres.

9. Procédé selon l'une quelconque des revendications précédentes, **caractérisé en ce que** la vitesse de laminage sélectionnée lors des premières passes d'une suite de passes est plus basse que pendant le déroulement ultérieur du laminage lors d'une suite de passes, et la vitesse de laminage est accrue pendant la suite du déroulement du laminage lors d'une suite de passes.

10. Installation de laminage pour fabriquer une tôle de magnésium à partir d'un feuillard de magnésium, ladite installation de laminage comportant au moins une paire de cylindres de travail contrarotatifs, lesquels comprennent un corps principal de laminage et forment un interstice de pincement par lequel peut être guidé le feuillard de magnésium, **caractérisé en ce qu'**au moins un des deux cylindres de travail contrarotatifs comprend au moins une gaine d'isolation thermique entourant le corps principal de laminage, et ni des éléments chauffants extérieurs ni des éléments chauffants ne sont installés dans les cylindres pour chauffer les cylindres de travail.

11. Installation de laminage selon la revendication 10, **caractérisée en ce que** les deux cylindres de travail contrarotatifs comprennent au moins une gaine d'isolation thermique.

12. Installation de laminage selon l'une ou l'autre des revendications 10 et 11, **caractérisée en ce que** la gaine d'isolation thermique est en matière céramique.

13. Installation de laminage selon l'une quelque des revendications 10 à 12, **caractérisée en ce qu'**au moins un cylindre de travail a en outre une gaine emmagasinant de la chaleur.

14. Installation de laminage selon la revendication 13, **caractérisée en ce que** les deux cylindres de travail contrarotatifs ont en outre une gaine emmagasinant de la chaleur.

15. Installation de laminage selon l'une ou l'autre des revendications 13 et 14, **caractérisée en ce que** la gaine emmagasinant de la chaleur entoure la gaine d'isolation thermique.

16. Train de laminage ayant une série de paires de cylindres de travail disposées les unes après les autres, **caractérisé en ce qu'**au moins une paire de cylindres de travail comprend une installation de laminage selon l'une quelconque des revendications 10 à 15.

17. Train de laminage ayant une série de paires de cylindres de travail disposées les unes après les autres, **caractérisé en ce que** toutes les paires de cylindres de travail comprennent une installation de laminage selon l'une quelconque des revendications 10 à 15.
